# EUROPÄISCHE PATENTANMELDUNG

(11) **EP 0 436 762 A1**
(43) Veröffentlichungstag der Anmeldung: **17.07.1991**
(21) Anmeldenummer: 90100562.9
(22) Anmeldetag: 12.01.1990
(51) Int. Cl.: B21D 1/05, B21B 1/28

(54) **Verfahren und Anlage zum Erzeugen einer vorgegebenen Streckgrenzen-Festigkeit und Oberflächenrauhigkeit im Zuge des Kaltnachwalzens vorbehandelter Metallbänder**

(71) Anmelder: BWG BERGWERK- UND WALZWERK-MASCHINENBAU GMBH, D-47051 Duisburg (DE)
(72) Erfinder: Noé, Oskar, Dipl.-Ing., D-4330 Mülheim (Ruhr) (DE); Noé, Rolf, Dipl.-Ing., D-4330 Mülheim (Ruhr) (DE); Noé, Andreas, D., Dipl.-Ing., D-4330 Mülheim (Ruhr) (DE)
(74) Vertreter: Honke, Manfred, Dr.-Ing.

(57) **Zusammenfassung**

Es handelt sich um ein Verfahren und eine Anlage zum Erzeugen einer vorgegebenen Streckgrenzen-Festigkeit und Oberflächen-Rauhigkeit im Zuge des Kaltnachwalzens vorbehandelter Metallbänder (1). Dem jeweiligen Metallband (1) wird unter vorgegebenen Bandzügen ein Härtestich und anschließend die Rauhigkeit aufgewalzt.

## Beschreibung

Die Erfindung betrifft ein Verfahren zum Erzeugen einer vorgegebenen Streckgrenzen-Festigkeit und Oberflächen-Rauhigkeit im Zuge des Kaltnachwalzens vorbehandelter Metallbänder.

Für Metallbänder und insbesondere Bänder aus Stahl-Legierungen, sind Bandbehandlungsanlagen bekannt, bei denen einem oder mehreren Behandlungsteilen ein Kaltnachwalzgerüst in Duo-, Quarto- oder Mehrwalzen-Bauweise nachgeordnet ist. Als Behandlungsteile finden Einrichtungen zum chemischen Behandeln, zum Reinigen und Entfetten, zum Glühen und Wärmebehandeln, zum Beschichten mit metallischen Überzügen wie Zinn, Zink, Alu oder dergleichen, zum Auftragen von Farben, Lacken oder fotochemischen Schichten von Metallbändern Verwendung. Ein derartiges Kaltnachwalzgerüst wird häufig auch als Dressiergerüst bezeichnet.

Das Kaltnachwalzgerüst hat die Aufgabe, das Bandmaterial durch gezielte Kaltverformung auf eine vorgegebene Streckgrenzen-Frestigkeit einzustellen und gleichzeitig eine definierte Rauhigkeit von den Walzen auf die Bandoberfläche zu übertragen. Problematisch ist die Tatsache, daß in zunehmendem Maße in der gleichen Bandlinie Metallbänder unterschiedlicher Stahlgüten gefahren werden. So kann es sich beispielsweise um verhältnismäßig weiche Stähle, z. B. für Sondertiefziehgüten mit Streckgrenzen von ca. 140 bis 180 N/mm² und höherfeste Stähle mit Streckgrenzen von ca. 300 bis 600 N/mm² handeln. Bei den üblichen Banddicken von etwa 0,4 bis 0,8 mm und Bandbreiten bis zum 2000 mm sind für die gewünschte Kaltverfestigung nur noch Quarto-Walzgerüste einsetzbar, die in Abhängigkeit von dem jeweiligen Metallband mit Walzkräften von etwa 600 t bei Banddicken über 1,0 mm und bis zu etwa 1500 t bei Banddicken darunter bzw. bei dünnen Metallbändern gefahren werden. Die Weichenqualitäten, insbesondere die Sondertiefziehgüten, dürfen jedoch nur eine geringe Kaltverfestigung erfahren, zumal sie eine steile Verfestigungscharakteristik aufweisen. So darf ein Quarto-Walzgerüst für derartige Metallbänder nur mit einer Walzkraft von 50 bis 100 t und für die gewünschte Rauhigkeit mit speziell aufgerauhten Walzen gefahren werden. Jedoch verlieren diese Walzen ihre Rauhigkeit durch den Kontakt mit ihren Stützwalzen und müssen daher häufig gewechselt werden. Das macht insbesondere in kontinuierlich arbeitenden Anlagen große Bandspeicher im Ein- und Auslaufteil zum Überbrücken der Wechselzeiten erforderlich.

Ein anderes Problem besteht darin, daß für das Quarto-Walzgerüst ein großer Regelbereich zur hydraulischen Walzkraftanstellung erforderlich ist. Für hart zu walzende Metallbänder werden beispielsweise hydraulische Drücke von 250 bar bei 150 t Walzkraft erforderlich, während weiche Metallbänder wie Sondertiefziehbänder nur mit 8 bis 16 bar gefahren werden dürfen. Die Regeldruckschwankungen von etwa +/- 1 bar bei Servoventilen bedeuten in dem einen Fall eine walzkraft-Regelabweichung von +/- 0,4 %, bei dem anderen Fall jedoch eine Regelabweichung von +/- 12,5 % bzw. +/- 6,25 % mit entsprechend unterschiedlichen Kaltverfestigungs- und Rauhigkeitsgraden im gleichen Metallband. - Aus diesen Gründen ist es nicht möglich, eine wohldefinierte Streckgrenzen-Festigkeit und gleichzeitig eine wohldefinierte, uniforme Oberflächen-Rauhigkeit bei Metallbändern unterschiedlicher Güte zu erwalzen. Hier setzt die Erfindung ein.

Der Erfindung liegt die Aufgabe zugrunde, ein Verfahren und eine Anlage zum Erzeugen einer wohldefinierten Streckgrenzen-Festigkeit und gleichzeitig Oberflächen-Rauhigkeit im Zuge des Kaltnachwalzens von vorbehandelten Metallbändern unterschiedlicher Güte anzugeben.

Diese Aufgabe löst die Erfindung in verfahrensmäßiger Hinsicht dadurch, daß dem jeweiligen Metallband unter vorgegebenen Bandzügen ein Härtestich und/oder anschließend - bei kontinuierlichem Bandlauf - die Rauhigkeit aufgewalzt wird. Rauhigkeit meint im Rahmen der Erfindung eine bestimmte Oberflächen-Konditionierung. - Nach Lehre der Erfindung lassen sich also die jeweils gewünschte Streckgrenzen-Festigkeit und Oberflächen-Rauhigkeit in zwei voneinander unabhängigen, je-doch aufeinanderfolgenden Behandlungsschritten bei kontinuierlich durchlaufendem Metallband erwalzen. Tatsächlich besteht nunmehr die Möglichkeit, die Walzkraft sowohl für weiche Metallbänder als auch für harte Metallbänder optimal einzustellen und zu regeln. Bei Tiefziehqualitäten kann auf den Härtestich verzichtet werden und die Oberflächen-Konditionierung mit gerauhten Walzen bei niedrigen Walzdrücken erfolgen. In diesem Zusammenhang geht die Erfindung von der Erkenntnis aus, daß die einstellbaren Bandzüge einen erheblichen Einfluß auf den Walzgrad und damit auch auf die Verfestigung und Rauhigkeit des Bandmaterials haben. Das ist insbesondere dann auch von Bedeutung, wenn bei Sondertiefziehgüten auf den Härtestich verzichtet wird.

Gegenstand der Erfindung ist auch eine Anlage zur Durchführung des erfindungsgemäßen Verfahrens, mit zumindest einem einlaufseitigen Zugrollensatz und einem auslaufseitigen Zugrollensatz für kontinuierlich durchlaufende Metallbänder und einem zwischen beiden Zugrollensätzen angeordneten Mehrwalzengerüst, insbesondere Quarto-Walzgerüst, zum Aufwalzen eines Härtestiches. Diese Anlage ist dadurch gekennzeichnet, daß zwischen dem Mehrwalzengerüst und dem auslaufseitigen Zugrollensatz ein Duo-Walzgerüst zum Aufwalzen der Rauhigkeit angeordnet ist. Das Kaltnachwalzgerüst bekannter Bandbehandlungsanlagen wird also gleichsam in ein Mehrwalzengerüst für den Härtestich und in ein Duo-Walzgerüst für die Oberflächen-Konditionierung aufgeteilt. Ferner empfiehlt die Erfindung, daß dem Mehrwalzengerüst, dem nachfolgenden Duo-Walzgerüst und dem auslaufseitigen Zugrollensatz jeweils eine Zugmeßvorrichtung vorgeschaltet ist und daß die Antriebe vom Mehrwalzengerüst, Duo-Walzgerüst und auslaufseitigem Zugrollensatz von den zugeordneten Zugmeßvorrichtungen geführt sind. Dadurch läßt sich einerseits die nicht genau meßbare Längung des betreffenden Metallbandes in den einzelnen Abschnitten kompensieren, lassen sich andererseits die Bandzüge vor und hinter den Walzgerüsten in weiten Grenzen einstellen, um eben auch, auf diese Weise Einfluß auf den Walzgrad und folglich die Verfestigung und Rauhigkeit des Bandmaterials nehmen zu können. Dabei wird der einlaufseitige Zugrollensatz zweckmäßigerweise zum Führantrieb bzw. Speedmaster für die erfindungsgemäße Anlage. Außerdem besteht die Möglichkeit, dem Mehrwalzengerüst und dem Duo-Walzgerüst jeweils eine Rollenrichtmaschine nachzuordnen. Arbeitet man beispielsweise bei Sondertiefziehgüte über die Zugmessung mit geringem Rückzug und geringem Vorzug bei geöffnetem Mehrwalzengerüst, dann führt der auslaufseitige Zugrollensatz die zugeordnete Richtmaschine im Schlepp und bringt deren Biegeverluste auf.

Im folgenden wird die Erfindung anhand einer lediglich ein Ausführungsbeispiel darstellenden Zeichnung näher erläutert; es zeigen
- Fig. 1: eine erfindungsgemäße Anlage in schematischer Seitenansicht und
- Fig. 2: den Gegenstand nach Fig. 1 mit zwischengeschalteten Richtrollenmaschinen.

In den Figuren ist eine Anlage zum Erzeugen einer vorgegebenen Streckgrenzen-Festigkeit und Oberflächen-Rauhigkeit im Zuge des Kaltnachwalzens vorbehandelter Metallbänder 1 gezeigt. Diese Anlage weist in ihrem grundsätzlichen Aufbau zumindest einen auslaufseitigen Zugrollensatz 2 und einen auslaufseitigen Zugrollensatz 5 für das jeweils kontinuierlich durchlaufende Metallband 1 und ein zwischen beiden Zugrollensätzen 2, 5 angeordnetes Mehrwalzengerüst 3, insbesondere Quarto-Walzgerüst, zum Aufwalzen eines Härtestiches auf. Zwischen dem Mehrwalzengerüst 3 und dem auslaufseitigen Zugrollensatz 5 ist ein Duo-Walzgerüst 4 zum Aufwalzen der Rauhigkeit angeordnet. Dem Mehrwalzengerüst 3, dem nachfolgenden Duo-Walzgerüst 4 und dem auslaufseitigen Zugrollensatz 5 ist jeweils eine Zugmeßvorrichtung T1, T2, T3 vorgeschaltet. Die Antriebe vom Mehrwalzengerüst 3, Duo-Walzgerüst 4 und auslaufseitigem Zugrollensatz 5 sind von den zugeordneten Zugmeßvorrichtungen T1, T2, T3 beaufschlagt bzw. geführt. Der einlaufseitige Zugrollensatz 2 arbeitet als Speedmaster. Dem Mehrwalzengerüst 3 und dem Duo-Walzgerüst 4 ist jeweils eine Rollenrichtmaschine 6, 7 nachgeschaltet.

Für harte Metallbänder wird wie folgt gefahren:
a) über Zugmeßvorrichtung T1 Rückzug einstellen,
b) mit Mehrwalzengerüst 3 Härtestich walzen,
c) über Zugmeßvorrichtung T2 Rückzug für das Duo-Walzgerüst 4 einstellen,
d) über Zugmeßvorrichtung T3 Vorzug für das Duo-Walzgerüst 4 einstellen,
e) mit Duo-Walzgerüst 4 Rauhigkeit aufwalzen.

Hierbei nehmen die Antriebe der Walzgerüste 3, 4 neben der für das Walzen und die Lagerverluste erforderlichen Leistung auch die jeweilige Differenz zwischen Vor- und Rückzug auf. Die Zugverteilung kann z. B. sein

Für weiche Metallbänder, z. B. Sondertiefziehgüten, kann wie folgt gefahren werden:
a) Mehrwalzengerüst 3 ist geöffnet,
b) Rückzug für Duo-Walzgerüst 4 von Zugmeßvorrichtung T2,
c) Vorzug für Duo-Walzgerüst 4 von Zugmeßvorrichtung T3,

Zugeinstellung, z. B. Rückzug zu Duo-Walzgerüst 4: 3 t
Vorzug zu Duo-Walzgerüst 4: 1,5 t

Bei dieser Anordnung und Fahrweise wird die Streckgrenze der Sondertiefziehgüten lediglich geringfügig erhöht, wodurch die Verformbarkeit erhalten bleibt. Bei großen Walzendurchmessern dem Duo-Walzgerüstes 4 und geringen Bandzügen sowie geringer Walzkraft von z. B. 70 bis 100 t liegt die Kaltverformung bei etwa 0,3 bis 0,5 % Die Rauhigkeit der Walzen wird hierbei gut auf das Metallband 1 übertragen.

Bei höherfesten Metallbändern 1 sind bei dem Duo-Walzgerüst 4 Walzkräfte von etwa 250 bis 300 t zum Aufbringen der Rauhigkeit erforderlich. Bei einem maximalen Druck von 250 bar beträgt die Regelabweichung
bei weichen Metallbändern 1, Walzkraft 70 t bei 84 bar +/- 1,1 %,
bei harten Metallbändern 1, Walzkraft 300 t bei 250 bar +/- 0,4 %,
d. h. auch bei weichen Metallbändern 1 ist die Walzkraft gut einstellbar und regelbar.

## Patentansprüche

1. Verfahren zum Erzeugen einer vorgegebenen Streckgrenzen-Festigkeit und Oberflächen-Rauhigkeit im Zuge des Kaltnachwalzens vorbehandelter Metallbänder (1), **dadurch gekennzeichnet,** daß dem jeweiligen Metallband (1) unter vorgegebenen Bandzügen ein Härtestich und/oder anschließend die Rauhigkeit aufgewalzt wird.

2. Anlage zur Durchführung des Verfahrens nach Anspruch 1, mit zumindest einem einlaufseitigen Zugrollensatz (2) und einem auslaufseitigen Zugrollensatz (5) für kontinuierlich durchlaufende Metallbänder (1) und mit einem zwischen beiden Zugrollensätzen (2, 5) angeordneten Mehrwalzengerüst (3), insbesondere Quarto-Walzgerüst, zum Aufwalzen eines Härtestiches, dadurch gekennzeichnet, daß zwischen dem Mehrwalzengerüst (3) und dem auslaufseitigen Zugrollensatz (5) ein Duo-Walzgerüst (4) zum Aufwalzen der Rauhigkeit angeordnet ist.

3. Anlage nach Anspruch 2, dadurch gekennzeichnet, daß dem Mehrwalzengerüst (3), dem nachfolgenden Duo-Walzgerüst (4) und dem auslaufseitigen Zugrollensatz (5) jeweils eine Zugmeßvorrichtung (T1, T2, T3) vorgeschaltet ist, und daß die Antriebe vom Mehrwalzengerüst (3), Duo-Walzgerüst (4) und auslaufseitigem Zugrollensatz (5) von den zugeordneten Zugmeßvorrichtungen (T1, T2, T3) geführt sind.

4. Anlage nach Anspruch 2 oder 3, dadurch gekennzeichnet, daß der einlaufseitige Zugrollensatz (2) als Speedmaster arbeitet.

5. Anlage nach einem der Ansprüche 2 bis 4, dadurch gekennzeichnet, daß dem Mehrwalzengerüst (3) und dem Duo-Walzgerüst (4) jeweils eine Rollenrichtmaschine (6, 7) nachgeordnet ist.
